# EUROPÄISCHE PATENTSCHRIFT

(11) **EP 0 189 112 B1**
(45) Veröffentlichungstag und Bekanntmachung des Hinweises auf die Patenterteilung: **27.12.1989**
(21) Anmeldenummer: 86100474.5
(22) Anmeldetag: 15.01.1986
(51) Int. Cl.: B44C 1/10, B44C 1/17, B44C 1/14

(54) **Verfahren zur Herstellung eines Dekormaterials**
Process for the manufacture of a decorative material
Procédé pour la fabrication d'un matériau de décor

(30) Priorität: 21.01.1985 DE 3501817
(43) Veröffentlichungstag der Anmeldung: 30.07.1986
(73) Patentinhaber: D. Swarovski & Co., A-6112 Wattens (AT)
(72) Erfinder: Pöll, Martin, A-6122 Fritzens (AT); Amstutz, Serge, A-6112 Wattens/Tirol (AT)
(74) Vertreter: Kador & Partner

(56) Entgegenhaltungen:
- GB-A- 869 076
- GB-A- 2 065 031
- GB-A- 2 084 901

## Beschreibung

Die Erfindung betrifft ein Dekormaterial, welches auf ein zu dekorierendes Material, z. B. Textilmaterial, applizierbar ist, mit einer Trägerfolie und einer mittels Siebdrucktechnik musteförmig aufgebrachten Schmelzklebstoffschicht. Die Erfindung betrifft ferner ein Verfahren zur Herstellung dieses Dekormaterials.

Zur Dekoration von beispielsweise Textilien sind verschiedene Dekormaterialien, wie Schmucksteine, Pailetten oder Nietköpfe, die in der Regel eine Schmelzklebstoffschicht tragen, bekannt. Der Formenreichtum dieser Dekormaterialien ist jedoch beschränkt.

Aus dem Stand der Technik ist ein Verfahren zur Herstellung eines Dekormaterials nach dem Oberbegriff des Anspruchs 1 bekannt. Es wird dazu auf die GB-A-2 065 031 bezug genommen.

Aufgabe der Erfindung ist es, die oben erwähnten Nachteile zu überwinden und ein einfaches Verfahren zur Herstellung eines Dekormaterials zu schaffen, mit dem verschiedenförmige und verschiedenartige Dekormaterialien zur Verfügung gestellt werden können.

Der Erfindung liegt die Erkenntnis zu Grunde, daß diese Aufgabe dadurch gelöst werden kann, daß man die Siebdrucktechnik zur Herstellung der Dekormaterialien heranzieht.

Gegenstand der Erfindung ist ein Dekormaterial, applizierbar auf ein zu dekorierendes Material, z. B. Textilmaterial, mit einer Trägerfolie und einer mittels Siebdrucktechnik musterförmig aufgebrachten Schmelzklebstoffschicht, dadurch gekennzeichnet, daß auf eine Dekorfolie, die zumindest eine Trägerfolie und eine Effektschicht umfaßt, auf der der Trägerfolie gegenüberliegenden Seite eine Schmelzklebstoffschicht musterförmig mittels Siebdrucktechnik aufgebracht ist, wobei die Effektschicht eine solche Dicke aufweist, daß sie beim Abziehen der Trägerfolie nach dem Applizieren an der Grenze zwischen Schmelzklebstoff-beschichteten Bereichen und nicht mit Schmelzklebstoff-beschichteten Bereichen reißt. Vorteilhafte Ausführungen ergeben sich aus den Unteransprüchen.

Gegenstand der Erfindung ist ferner ein Verfahren zur Herstellung eines Dekormaterials, wobei auf eine Dekorfolie, die zumindest eine Trägerfolie und eine Effektschicht umfaßt, auf der der Trägerfolie gegenüberliegenden Seite eine Schmelzklebstoffschicht musterförmig mittels Siebdrucktechnik aufgebracht wird, wobei die Effektschicht eine solche Dicke aufweist, daß sie beim Abziehen der Trägerfolie nach dem Applizieren an der Grenze zwischen Schmelzklebstoff- beschichteten Bereichen und nicht mit Schmelzklebstoff-beschichteten Bereichen reißt.

Die Siebdrucktechnik, eine einfache und ausgereifte Drucktechnik erlaubt es in einfacher Weise, die verschiedenartigsten Flächenornamente darzustellen. Es sind gleichermaßen eine Vielzahl von isolierten Teifflächen, wie Kreise, Quadrate etc. als auch beliebig gestaltete, flächig zusammenhängende Ornamente und auch figürliche Darstellungen beliebiger Form machbar. Die Siebdrucktechnik ist auf beliebige Flächenausdehnungen anwendbar und kann kontinuierlich ausgeführt werden. Eine Änderung von Motiven ist leicht möglich.

Die Siebdrucktechnik an sich ist allgemein bekannt.

Das Aufbringen der Schmelzklebstoffschicht auf die Dekorfolie kann in verschiedener Weise erfolgen. Gemäß einer bevorzugten Ausführungsform wird eine Schmelzklebstoffdispersion musterförmig auf die Dekorfolie aufgebracht und anschließend getrocknet.

Gemäß einer anderen Ausführungsform wird zuerst ein flüssiges Bindemittel musterförmig auf die Dekorfolie aufgebracht und danach flächenförmig teilchenförmiger, d.h. pulverförmiger Schmelzklebstoff aufgebracht, der dann an den mit Bindemittel versehenen Bereichen haftet, während er an den nicht mit Bindemittel versehenen Bereichen nicht haften bleibt bzw. leicht entfernt werden kann, beispielsweise durch Absaugen.

Die Effektschicht kann in jenen Bereichen, die nicht mit Schmelzklebstoff beschickt sind, entfernt werden. Dies kann beispielsweise mit galvanischen Verfahren erreicht werden. Diese Arbeitsweise hat den Vorteil, daß das Muster sichtbar wird.

Der Schmelzklebstoff soll gleichmäßig flächig aufgebracht werden. Für manche Anwendungen ist es vorteilhaft, die Schmelzklebstoffschicht zu verfestigen und zu glätten. Dies erfolgt durch Schmelzen des Schmelzklebstoffs.

Die Erfindung wird nachstehend an Hand der Zeichnung, die eine beispielshafte Ausführungsform zeigt, näher erläutert. Es zeigen:
Fig. 1 ein Dekormaterial von der Unterseite her gesehen und
Fig. 2 das Dekormaterial im Querschnitt.

In Fig. 1 ist das Dekormaterial 1 von seiner Unterseite gezeigt, die den musterförmig aufgebrachten Schmelzklebstoff 2 trägt. Es versteht sich, daß die musterförmige Anordnung des Schmelzklebstoffs frei wählbar ist. Gerade in dieser beliebigen flächigen Ausgestaltung des Dekormaterials liegt ein bedeutender Vorteil.

Das Dekormaterial eignet sich besonders für Textilien. Auf Grund der möglichen sehr geringen Schichtdicke werden die Trageeigenschaften und der Fall des Textilmaterials nicht beeinträchtigt. Durch die beliebige flächige Ausgestaltung des Dekormaterials lassen sich auch großflächig bis jetzt nicht mögliche Textildekorationen vornehmen.

Das Dekormaterial wird mit der Schmelzklebstoffschicht nach unten auf das Textilmaterial gelegt und der Schmelzklebstoff durch Wärmezufuhr, beispielsweise durch Heißpressen, aktiviert, so daß sich dieser mit dem Textilmaterial verbindet. Anschließend wird die Folie abgezogen und es verbleiben nur jene Effektbereiche auf dem Textil, die durch den Schmelzklebstoff fixiert werden. Die Dekorationsflächen entsprechen somit dem mit der Siebdrucktechnik musterförmig aufgebrachten Schmelzklebstoff.

In Fig. 2 ist eine bevorzugte Ausführungsform des erfindungsgemäß hergestellten Dekormaterials illustriert.

Für die Schmelzklebstoffschicht 2 eignen sich sämtlich bekannte Schmelzkleber, die eine gute Haftung zwischen dem Dekormaterial und den Gegenständen, auf die es aufgebracht werden soll, gewährleisten. Beispiele für solche Schmelzkleber sind Polyamide, Polyvinylacetat, Polyesterharze, Epoxydharze, Isocyanate und Aminoplaste. Besonders bevorzugt werden Schmelzklebstoffe auf der Basis von thermoplastischen Polyamidharzen. Die Dicke der Schmelzklebstoffschicht kann je nach Anwendung in weiten Grenzen variieren. Sie liegt vorzugsweise im Bereich zwischen 10 und 200 m, insbesondere bei etwa 100ujn.

Zwischen Schmelzklebstoffschicht 2 und Effektschicht 6 liegt gegebenenfalls die Bindemittelschicht 7. Diese Schicht 7 soll sich durch Temperaturbeständigkeit und Formbeständigkeit auszeichnen. Die Temperaturbeständigkeit muß ausreichend hoch sein, damit bei Aktivierung der Schmelzklebstoffschicht diese Schicht nicht beeinträchtigt wird und ihren Glanz beibehält. Die Formbeständigkeit ist deshalb von Bedeutung, damit beim Applizieren des Dekormaterials auf das Textil die Struktur des Gewebes nicht durchgedrückt wird. Diese Funktion der Bindemittelschicht kann auch eine Aluminiumfolie erfüllen. Vorzugsweise werden als Bindemittel Epoxydharze oder 20 Polyester eingesetzt. Die Stärke liegt vorzugsweise im Bereich von 10 bis 200 pm, insbesondere bei etwa 100 pm.

Im allgemeinen wird die Gesamtstärke des Dekormaterials so dünn wie möglich gewählt, um die Eigenschaften des Textils und dessen Trageigenschaften möglichst wenig zu beeinträchtigen.

Zwischen der Bindemittelschicht 7 und der Effektschicht 6 kann gegebenenfalls eine weitere Schmelzklebstoffschicht vorgesehen sein, um eine bessere Verbindung der erstgenannten Schichten sicherzustellen.

Die Effektschicht 6 ist vorzugsweise eine Metalleffektschicht. Sie besteht insbesondere aus einer Metallaufdampfschicht. Die Herstellung von solchen Überzügen aus Metallen, Metalloxyden oder Metallsalzen, die beispielsweise durch thermisches Verdampfen im Vakuum, Elektronenstrahl- oder Kathodenzerstäubung erfolgen kann, ist bekannt. Diese Schichten sind im allgemeinen sehr dünn und liegen in der Größenordnung von 0,5 bis 5 µm, insbesondere 2 bis 4 .m. Durch Verwendung geeigneter Materialien bzw. einer Mehrschichtenbedampfung kann der Aufdampfschicht eine bestimmte Farbe, und zwar insbesondere die charakteristischen Interferenzfarben, verliehen werden. Durch diese Ausgestaltung können besondere ästhetische Effekte erzielt werden.

Alternativ kommen als Effektschichten Metallfolien, insbesondere Aluminiumfolien, in Betracht.

Gemäß einer bevorzugten Ausführungsform besteht die Metallschicht aus einer Blattgoldschicht. Damit lassen sich besonders wertvolle Dekormaterialien, insbesondere für Textilien aber auch Lederwaren und anderes schaffen. Anstelle von echtem Blattgold kann auch Schlagmetall Verwendung finden.

Als Effektschichten eignen sich auch Farbschichten, insbesondere Kunststofflackschichten und Acrylfarbschichten.

Auf die Effektschicht 6 wird vorzugsweise eine Schutzschicht 5 aufgebracht. Diese Schutzschicht ist meist ein transparenter Schutzlack. Dieser hat zum einen die Funktion, die Effektschicht zu schützen, insbesondere das Dekormaterial beständig gegen Waschen und Reinigen zu machen.

Anstatt einer Schutzschicht kann vorzugsweise auch eine Farblackschicht aufgebracht werden, um der Effektschicht 6 eine bestimmte Farbe zu geben. Die Schutzschicht darf nicht thermisch aktivierbar sein, d. h. bei der Aktivierung der Schmelzklebstoffschicht darf die Schutzschicht nicht beeinträchtigt werden. Es eignen sich insbesondere Epoxylacke.

Effektschicht sowie Schutzschicht bzw. Farblackschicht sind dünn, damit sie beim Abziehen der Trägerfolie nach dem Applizieren an der Grenze zwischen schmelzklebstoffbeschichteten Bereichen und nicht mit Schmelzklebstoff beschichteten Bereichen reißen, so daß schließlich nur die gewünschten musterförmigen Bereiche auf dem Substrat verbleiben.

Zwischen den einzelnen Schichten können gegebenenfalls Primerschichten vorliegen, die insbesondere zum besseren Verbund der Schichten beitragen.

Die Trägerfolie 3 ist im allgemeinen eine Selbstklebefolie mit Haftschicht 4. Es eignen sich übliche Selbstklebefolien. Transparente Polyesterfolien einer Stärke von 10 - 20 um werden bevorzugt.

## Patentansprüche

1. Dekormaterial applizierbar auf ein zu dekorierendes Material, z. B. Textilmaterial, mit einer Trägerfolie und einer mittels Siebdrucktechnik musterförmig aufgebrachten Schmelzklebstoffschicht, dadurch gekennzeichnet, daß bei einer Dekorfolie, die zumindest eine Trägerfolie (3) und eine Effektschicht (6) umfaßt, auf der der Trägerfolie (3) gegenüberliegenden Seite eine Schmelzklebstoffschicht (2) musterförmig mittels Siebdrucktechnik aufgebracht ist, wobei die Effektschicht eine solche Dicke aufweist, daß sie beim Abziehen der Trägerfolie (3) nach dem Applizieren an der Grenze zwischen mit Schmelzklebstoffbeschichteten Bereichen und nicht mit Schmelzklebstoffbeschichteten Bereichen reißt.

2. Dekormaterial nach Anspruch 1, dadurch gekennzeichnet, daß auf die Dekorfolie ein flüssiges Bindemittel (7) musterförmig mittels Siebdrucktechnik aufgebracht ist, darauf flächenförmig teilchenförmiger Schmelzklebstoff aufgebracht ist, sodaß dieser an den mit Bindemittel versehenen Bereichen haftet und von den nicht mit Bindemittel versehenen Bereichen entfernbar ist.

3. Dekormaterial nach Anspruch 1, dadurch gekennzeichnet, daß auf die Dekorfolie eine Schmelzklebstoffdispersion musterförmig mittels Siebdrucktechnik aufgebracht und getrocknet ist.

4. Dekormaterial nach einem der Ansprüche 1 bis 3, dadurch gekennzeichnet, daß die Dekorfolie eine übliche Prägefolie ist.

5. Dekormaterial nach einem der Ansprüche 1 bis 3, dadurch gekennzeichnet, daß die Dekorfolie eine mit Blattgold beschichtete Folie ist.

6. Dekormaterial nach einem der Ansprüche 1 bis 5, dadurch gekennzeichnet, daß die Effektschicht von den nicht mit Schmelzklebstoff bedeckten Bereichen der Dekorfolie entfernbar ist.

7. Verfahren zur Herstellung eines Dekormaterials nach einem der vorstehenden Ansprüche, dadurch gekennzeichnet, daß auf eine Dekorfolie, die zumindest eine Trägerfolie umfaßt, auf der der Trägerfolie gegenüberliegenden Seite eine Schmelzklebstoffschicht musterförmig mittels Siebdrucktechnik aufgebracht wird, wobei die Effektschicht eine solche Dicke aufweist, daß sie beim Abziehen der Trägerfolie nach dem Applizieren an der Grenze zwischen Schmelzklebstoff- beschichteten Bereichen und nicht mit Schmelzklebstoff-beschichteten Bereichen reißt.

## Claims

1. A decorative material applicable to a material to be decorated, e.g. textile material, having a carrier sheet and a melt adhesive layer applied in a pattern by means of the screen printing technique, characterized in that a melt adhesive layer (2) is applied in a pattern by means of the screen printing technique to the side opposite the carrier sheet (3) of a decorative sheet comprising at least a carrier sheet (3) and an effect layer (6), the effect leyer having a thickness such that when the carrier sheet (3) is removed after application the effect layer (3) tears at the boundary between areas coated with melt adhesive and areas not coated with melt adhesive.

2. The decorative material of claim 1, characterized in that a liquid binding agent (7) is applied in a pattern to the decorative sheet by means of the screen printing technique, and particulate melt adhesive is then applied across the surface so as to stick to the areas provided with binding agent and be capable of being removed from the areas not provided with binding agent.

3. The decorative material of claim 1, characterized in that a melt adhesive dispersion is applied in a pattern to the decorative sheet by means of the screen printing technique and dried.

4. The decorative material of any of claims 1 to 3, characterized in that a conventional embossing sheet is used as the decorative sheet.

5. The decorative material of any of claims 1 to 3, characterized in that a sheet coated with gold leaf is used as the decorative sheet.

6. The decorative material of any of claims 1 to 5, characterized in that the effect layer is removable from the areas of the decorative sheet not covered by melt adhesive.

7. A method for producing the decorative material of any of the above claims, characterized in that a melt adhesive layer is applied in a pattern by means of the screen printing technique to the side opposite the carrier sheet of a decorative sheet comprising at least a carrier sheet and an effect layer, the effect layer having a thickness such that when the carrier sheet is removed after application the effect layer tears at the boundary between areas coated with melt adhesive and areas not coated with melt adhesive.

## Revendications

1. Matériau de décor applicable sur une matière à décorer telle qu'une matière textile, avec une feuille-support et une couche de colle à fusion appliquée en forme de modèle selon la technique de la sérigraphie, caractérisé en ce qu'il est appliqué sur une feuille de décor comprenant au moins une feuille-support (3) et une couche d'effet (6), sur la face opposée à la feuille-support (3), une couche de colle à fusion (2) en forme de modèle, selon la technique de la sérigraphie, et en ce que la couche d'effet présente une épaisseur telle que, lors du retrait de la feuille-support (3) après l'application, elle se déchire à la limite des zones enduites de colle à fusion et des zones non enduites de colle à fusion.

2. Matériau de décor selon la revendication 1, caractérisé en ce qu'il est appliqué sur la feuille de décor un liant liquide (7) en forme de modèle selon la technique de la sérigraphie, sur la surface duquel est appliquée une col le à fusion sous forme de particules, de telle sorte que celle-ci adhère aux zones pourvues de liant et soit retirable des zones dépourvues de liant.

3. Matériau de décor selon la revendication 1, caractérisé en ce qu'une dispersion de colle à fusion est appliquée en forme de modèle selon la technique de la sérigraphie et est séchée.

4. Matériau de décor selon l'une des revendications 1 à 3, caractérisé en ce que la feuille de décor est une feuille de gaufrage courante.

5. Matériau de décor selon l'une des revendications 1 à 3, caractérisé en ce que la feuille de décor est une feuille recouverte d'or en feuille.

6. Matériau de décor selon l'une des revendications 1 à 5, caractérisé en ce que la couchet d'effet est retirable des zones de la feuille de décor non enduites de colle à fusion.

7. Procédé pour la fabrication d'un matériau de décor selon l'une des revendications qui précèdent, caractérisé en ce qu'il est appliqué sur une feuille de décor comportant au moins une feuille support, sur la face opposée à la feuille-support, une couche de colle à fusion en forme de modèle selon la technique de la sérigraphie, et en ce que la couche d'effet présente une épaisseur telle que, lors du retrait de la feuille-support après l'application, elle se déchire à la limite des zones enduites de colle à fusion et des zones non enduites de colle à fusion.
